# EUROPÄISCHE PATENTSCHRIFT

(11) **EP 0 241 415 B1**
(45) Veröffentlichungstag und Bekanntmachung des Hinweises auf die Patenterteilung: **08.03.1995**
(21) Anmeldenummer: 87810159.1
(22) Anmeldetag: 19.03.1987
(51) Int. Cl.: C25D 11/22, C25D 3/32

(54) **Saurer zinn-(II)-haltiger Elektrolyt**
Acid tin-(II)-containing electrolyte
Electrolyte acide comportant de l'étain (II)

(30) Priorität: 25.03.1986 CH 1223/86
(43) Veröffentlichungstag der Anmeldung: 14.10.1987
(73) Patentinhaber: SANDOZ AG, 4002 Basel (CH); ALUSUISSE-LONZA SERVICES AG, 8034 Zürich (CH)
(72) Erfinder: Paulet, Jean-François, CH-8225 Siblingen (CH); Boetsch, Bruno, CH-8200 Schaffhausen (CH); Schneeberger, Fritz, CH-8200 Schaffhausen (CH); Tscheulin, Günther, CH-5262 Frick (CH); Bohler, Hans, CH-4310 Rheinfelden (CH)

(56) Entgegenhaltungen:
- FR-A- 2 095 375
- GB-A- 1 089 479
- US-A- 4 073 701

## Beschreibung

Die Erfindung betrifft ein Verfahren zum Färben von anodisch erzeugten Oxidschichten auf Aluminium oder Aluminiumlegierungen mit einem sauren Sn(II)-haltigen Elektrolyten, der durch bestimmte Zusätze stabilisiert ist, die dafür verwendete Sn(II)-Elektrolytzusammensetzung an sich und deren Verwendung für das Färben von anodisiertem Aluminium oder Aluminiumlegierungen.

Sowohl beim Galvanisieren als auch beim Färben von anodisch aufgebrachten Aluminiumoxidschichten auf Aluminium oder Aluminiumlegierungen werden in sauren Lösungen Sn(II)-Salze z.B. in Form von Sulfat-, Fluoroborat- oder Chloridlösungen verwendet.

Es ist bekannt, dass praktisch nur das saure Sulfatbad einfache Sn(II)-Ionen enthält. Bei allen anderen Elektrolyten ist das Zinn mindestens teilweise komplex gebunden.

Eine Schwierigkeit beim Galvanisieren bzw. beim Einfärben von anodisch erzeugten Oxidschichten auf Aluminium oder Aluminiumlegierungen in sauren Lösungen besteht darin, dass das Sn(II) während des Arbeitsprozesses zu Sn(IV) aufoxidiert wird. Durch Zugabe von Substanzen zum Elektrolyten, sogenannten Stabilisatoren, kann die Oxidation mehr oder weniger verhindert werden, d.h. Sn(II) kann mehr oder weniger stabilisiert werden.

Die Wirksamkeit des Stabilisators ist ausschlaggebend für die Güte der Niederschläge bzw. der Einfärbung der Eloxalschicht. Es ist allgemein bekannt, dass sich bei Anwesenheit beider Ionenarten Sn(II) und Sn(IV) durch unzureichende Stabilisierung des Sn(II) in erheblichen Mengen die Güte der Oberflächenbehandlung verschlechtert. Es ist also danach zu trachten, das Zinn in sauren Lösungen als Sn(II) zu erhalten.

Aus FR-A 2095375 (1) und GB-A 1089479 (2) sind Verfahren zum Galvanisieren von Zinn bekannt, deren Verbesserung darin besteht, dass durch bestimmte Zusätze zum Galvanisierbad eine erwünschte Ausdehnung des Bereiches der anwendbaren Stromdichten erreicht wird.
In (1) erfüllt diesen Zweck ein Zwei-Komponenten-Zusatz, wobei als 1. Komponente u.a. eine aromatische Verbindung mit basischem Stickstoffatom wie beispielsweise Diphenylamin, N,N-Diphenylmethylamin und 2,4-Diaminodiphenylamin genannt sind.
In (2) gehört dieser Zusatz beispielsweise der Klasse der aromatischen Amine wie Aminodiphenylmethan und Derivaten davon an.

Bei sauren Elektrolyten sind auch organische aromatische Verbindungen als Stabilisatoren bekannt, die Aminogruppen enthalten z.B. Aminophenol, Dimethylanilin.

Diese Verbindungen haben einen stabilisierenden Effekt für Sn(II). Sie können es jedoch nicht verhindern, dass ein Teil des Sn(II) zu Sn(IV) oxidiert wird. Dadurch wird besonders die Qualität der Färbung von anodisch erzeugten Oxidschichten auf Aluminium oder Aluminiumlegierungen beeinflusst. Bei unzureichender Stabilisierung von Sn(II) ist die Farbtiefe von dunklen Farbtönen und die Gleichmässigkeit der Färbung oft mangelhaft. Hierin liegt ein wesentlicher Nachteil der bisher verwendeten Stabilisatoren. Ein idealer Stabilisator wäre einer, der die vollständige Stabilisation des Sn(II)-Ions bewirkt. Tatsächlich ist es aber schwierig, beim Färben von anodisch erzeugten Oxidschichten auf Aluminium oder Aluminiumlegierungen Farben wie Dunkelbronze oder Schwarz bei Verwendung der oben angeführten Zusätze herzustellen. Meist lässt zusätzlich die Streuung des Elektrolyten zu wünschen übrig. Dies macht sich durch hellere und dunklere Färbung der Randzonen bemerkbar. Mit fortgeschrittener Färbezeit der Eloxalschicht - ab etwa 10 Minuten - treten Ueberfärbungen auf und man erhält einen metallischen Belag auf der Oberfläche, was Reinigungsprobleme der gefärbten Oberfläche, Verunreinigungen der Verdichtungsbäder und Korrosionsprobleme nach sich zieht.

Der Erfindung liegt somit die Aufgabe zugrunde, ein Verfahren zum Färben von anodisiertem Aluminium oder Aluminiumlegierungen bereitzustellen unter Verwendung eines sauren Sn(II)-haltigen Elektrolyten, der Substanzen mit gut stabilisierendem Effekt von Sn(II)-Ionen enthält und eine bessere Streuung und damit gekoppelt eine bessere Stromverteilung hat.

Erfindungsgemäss wird die gestellte Aufgabe durch einen Elektrolyten gelöst, welcher durch Zusatz einer in saurem Medium löslichen Verbindung der Formel I,
worin R₁ bis R₁₀ unabhängig voneinander Wasserstoff, Halogen (höchstens einmal in jedem Ring), Nitro (höchstens einmal in jedem Ring), -COOM (höchstens zwei in jedem Ring), -SO₃M (höchstens zwei in jedem Ring), C₁₋₄Alkyl, -NH₂ (höchstens zwei in jedem Ring) oder Phenylamino (höchstens einmal in jedem Ring) bedeuten, R₁₁ für Wasserstoff, C₁₋₄Alkyl, Hydroxy-C₁₋₄alkyl, Phenyl oder eine Gruppe -(B-O)ₙ-R₁₂ (a) steht, wobei jedes B, unabhängig voneinander, für -C₂H₄-, -C₃H₆- oder -C₄H₈-, n für eine Zahl von 1 bis 20, und R₁₂ für Wasserstoff, -SO₃M oder -CH₂COOM stehen, und M Wasserstoff oder ein Kation bedeutet, oder einer Mischung solcher Verbindungen der Formel I stabilisiert ist.

Beim Einsatz von Verbindungen der Formel I in Elektrolysebädern treten überraschenderweise während des Färbeprozesses von anodisch oxidierten Aluminiumschichten Fehler bezüglich Ueberfärbung bei fortgeschrittener Färbezeit nicht mehr auf. Der Mangel, dass oft dunkle Farbtöne nur unzureichend erhalten wurden, und die Ungleichmässigkeit der Färbung, die beim Färben der Schichten in Anwesenheit der bisher üblichen Stabilisatoren immer wieder auftraten, sind durch die erfindungsgemässen Zusätze wesentlich verbessert oder ganz verhindert worden. Die ausgezeichneten Färbeeigenschaften betreffen nicht nur die hellen Farbtöne, sondern ganz besonders auch die dunklen, die gerade bis anhin sehr schwer sowohl bezüglich Farbtiefe als auch Gleichmässigkeit der Färbung zu erreichen waren.

Von besonderer Ueberraschung ist es, dass diese Verbindungen bereits in sehr kleinen Konzentrationen hochwirksam sind. So bewirkt schon ein Zusatz von 20 ppm einen erheblichen Stabilisierungseffekt.

Gesamthaft wurde somit festgestellt, dass die eingangs erwähnten Nachteile bekannter Stabilisatoren für saure Sn(II)-haltige Elektrolyten zum Färben von anodisch oxidierten Aluminiumschichten in den erfindungsgemäss verwendeten Elektrolyten nicht oder nur in nicht störendem und damit vernachlässigbarem Masse auftraten.

In Verbindungen der Formel I sind die Gruppen R₁ bis R₁₀ bevorzugt H, -NH₂, -COOM oder -SO₃M und ist R₁₁ bevorzugt Wasserstoff oder eine Gruppe (a), worin n eine Zahl von 1-5 bedeutet.

Aus der beschriebenen Verbindungsgruppe der Formel I sind die folgenden Substanzen und deren Mischungen als Zusatz besonders vorteilhaft:
2-Amino-diphenylamin
4-Amino-diphenylamin
4-Amino-diphenylamin-2-carbonsäure
Diphenylamin-4-sulfonsäure
2-Amino-diphenylamin-4-sulfonsäure
4-Amino-diphenylamin-2-sulfonsäure
4,4'-Diamino-diphenylamin-2-sulfonsäure
4'-Amino-4-nitrodiphenylamin-2-sulfonsäure
1-Amino-2,4-di(phenylamino)benzol-5-sulfonsäure und
Diphenylamin-4,4'-disulfonsäure.

Vorzugsweise wird Diphenylamin-4-sulfonsäure oder ein Gemisch dieser Verbindung mit Diphenylamin-4,4'-disulfonsäure eingesetzt.

Damit die Vorteile des erfindungsgemäss verwendeten Elektrolyten gegenüber den bisher benutzten vollkommen erkannt werden, müssen alle Faktoren - Stabilisierungswirkung des Sn(II), Streuung / Stromverteilung, Färbewirkung - selbstverständlich gemeinsam beurteilt werden.

Um hier den hervorragenden Effekt der Stabilisierung und die damit verbundenen besseren Färbeeigenschaften von anodisch erzeugten Oxidschichten auf Aluminium oder Aluminiumlegierungen in sauren Lösungen zu zeigen, werden die folgenden zwei Versuchsreihen und Färbeversuche angeführt. Zweck dieser Vergleichsversuche ist es, mit einem Schnelltest unter Begasung mit reinem Sauerstoff die stabilisierende Wirkung der jeweils verwendeten Zusätze zu zeigen.

### Versuchsreihe 1

Es wurde ein wässriger Elektrolyt hergestellt, bestehend aus H₂SO₄ (10 g/l) und SnSO₄ (20 g/l). Unter diesen Bedingungen liegt Zinn anfangs als Sn(II) vor. Der Elektrolyt wurde auf 7 Gefässe von gleicher geometrischer Form verteilt. In jedem Gefäss befand sich 1 Liter Elektrolyt.
- Bad 1:: ohne Zusatz
Die anderen Bäder enthielten folgende Zusätze:
- Bad 2:: Paraphenolsulfonsäure, 20 g/l, bisher üblicherweise verwendeter Zusatz
- Bad 3:: N,N-Dimethylanilin, 100 mg/l, bekannter Zusatz
- Bad 4:: Diphenylamin, 100 mg/l
- Bad 5:: Diphenylamin-4-sulfonsäure, 100 mg/l
- Bad 6:: 2-Amino-diphenylamin-4-sulfonsäure, 100 mg/l
- Bad 7:: 4-Amino-diphenylamin-2-carbonsäure, 100 mg/l
In allen Bädern war der pH-Wert gleich 1; die Bäder befanden sich auf Raumtemperatur und wurden mit einem Magnetrührer ständig bewegt. Jedes Bad wurde durch eine Glasfritte mit 200 cm³ reinem Sauerstoff pro Minute begast und alle halbe Stunde wurde der Gehalt an Sn(II) analysiert. Die Ergebnisse sind in Figur 1 wiedergegeben (Ordinate: Verlust an Sn(II) in g/l; Abszisse: Zeit in Stunden).

### Versuchsreihe 2

Es wurde die gleiche Stammlösung wie in Versuchsreihe 1 hergestellt, die wie bei Versuchsreihe 1 in gleiche Gefässe zu je 1 Liter Elektrolyt gegeben wurde. In allen Bädern war der pH-Wert gleich 1; die Bäder befanden sich auf Raumtemperatur und wurden mit einem Magnetrührer ständig bewegt.

Das Bad 8 entsprach dem Bad 1 der Versuchsreihe 1 und enthielt keinen Zusatz. Die folgenden drei Bäder enthielten alle Diphenylamin-4-sulfonsäure und zwar in folgender Menge:
- Bad 9:: 20 mg/l
- Bad 10:: 100 mg/l
- Bad 11:: 200 mg/l .

Bad 10 entspricht somit Bad 5 der Versuchsreihe 1.

Wie in Versuchsreihe 1 wurde jedes Bad mit 200 cm³ reinem Sauerstoff pro Minute durch eine Glasfritte begast und alle halbe Stunde der Sn(II)-Gehalt bestimmt. Die Ergebnisse sind in Figur 2 dargestellt (Ordinate: Verlust an Sn(II) in g/l: Abszisse: Zeit in Stunden).

Aus den Figuren ist ersichtlich, dass ohne Zusatz schon nach relativ kurzer Zeit ein grosser Anteil des Sn(II) in Sn(IV) übergegangen ist. Ferner ist zu erkennen, dass der stabilisierende Effekt sowohl von der Zusatzsubstanz als auch von der Zusatzmenge abhängig ist. Obwohl von den bekannten Zusätzen Paraphenolsulfonsäure und N,N-Dimethylanilin viel grössere Mengen zugegeben wurden, ist deren Wirkung als Stabilisator für Sn(II) wesentlich schlechter als die der erfindungsgemäss verwendeten Zusätze.

### Färbeversuche

Mit den in den Versuchsreihen 1 und 2 angegebenen Elektrolyten, welche die gemäss der Erfindung zu verwendenden Zusätze enthalten, wurden in 60 Liter-Bädern Färbeversuche mit anodisch oxidierten Aluminiumschichten durchgeführt. Die Spannung betrug in allen Fällen 15 Volt, die Behandlungszeit variierte zwischen 1 und 12 Minuten. Die Musterplatten bestanden aus PERALUMAN-100 (halbhart), einer Aluminiumlegierung mit 1% Magnesium, und hatten die Ausmasse 200 x 300 x 1,5 mm. Die Platten wurden gemäss normalem Gleichstrom/H₂SO₄-Verfahren anodisiert. Die Schichtdicke betrug 20 »m.

In allen Fällen wurde eine vollkommene regelmässige Bronzefärbung erzielt, die frei von Randverfärbungen war. Bei den bisher gebräuchlichen Zusätzen treten gerade beim Bronzefarbton häufig Kanteneffekte auf, bedingt durch schlechte Streuung des Elektrolyten. Das bedeutet, dass bei dem erfindungsgemäss verwendeten Sn(II)-haltigen Elektrolyten die Streuung besser ist als bei den für diesen Zweck bisher gebräuchlichen Elektrolyten. Die Folge ist eine bessere Stromverteilung und damit verbunden eine regelmässigere Einfärbung der anodisch oxidierten Schicht.

Als sinnvolle obere Grenze, ohne sich dabei festlegen zu wollen, wurden Mengen von 1 g der erfindungsgemäss verwendeten Zusätze pro Liter Elektrolyt gefunden, dementsprechend als sinnvolle untere Grenze etwa 20 mg. Dabei stört eine Mischung oder Kombination von verschiedenen Zusätzen nicht. Darüber hinausgehende Zusatzmengen zeigen praktisch keine zusätzliche Wirkung mehr. Als vorteilhaft haben sich Mengen von 20 bis 500 mg/l, vorzugsweise 10 bis 20 mg/l Elektrolyt erwiesen.

## Patentansprüche (Patentansprüche für folgende(n) Vertragsstaat(en): BE, CH, DE, FR, GB, GR, IT, LI, LU, NL, SE)

1. Verfahren zum Färben von anodisch erzeugten Oxidschichten auf Aluminium oder Aluminiumlegierungen, dadurch gekennzeichnet, dass man einen sauren Sn(II)-haltigen Elektrolyten einsetzt, welcher durch Zusatz einer in saurem Medium löslichen Verbindung der Formel I, worin R₁ bis R₁₀ unabhängig voneinander Wasserstoff, Halogen (höchstens einmal in jedem Ring), Nitro (höchstens einmal in jedem Ring), -COOM (höchstens zwei in jedem Ring), -SO₃M (höchstens zwei in jedem Ring), C₁₋₄Alkyl, -NH₂ (höchstens zwei in jedem Ring) oder Phenylamino (höchstens einmal in jedem Ring) bedeuten, R₁₁ für Wasserstoff, C₁₋₄Alkyl, Hydroxy-C₁₋₄alkyl, Phenyl oder eine Gruppe -(B-O)ₙ-R₁₂ (a) steht, wobei jedes B, unabhängig voneinander, für -C₂H₄-, -C₃H₆- oder -C₄H₈-, n für eine Zahl von 1 bis 20, und R₁₂ für Wasserstoff, -SO₃M oder -CH₂COOM stehen, und M Wasserstoff oder ein Kation bedeutet, oder einer Mischung solcher Verbindungen der Formel I stabilisiert ist.

2. Verfahren nach Anspruch 1, dadurch gekennzeichnet, dass der Elektrolyt einen Zusatz von Diphenylamin-4-sulfonsäure oder eines Gemisches dieser Verbindung mit Diphenylamin-4,4'-disulfonsäure enthält.

3. Verfahren nach Anspruch 1 oder 2, dadurch gekennzeichnet, dass der Elektrolyt den Zusatz einzeln oder in Kombination in einer Menge von 20 mg bis 500 mg pro Liter Elektrolyt enthält.

4. Verwendung einer Verbindung der Formel I nach Anspruch 1 oder eines Gemisches davon beim Färben von anodisch erzeugten Oxidschichten auf Aluminium oder Aluminiumlegierungen in einem sauren Sn(II)-haltigen Elektrolyten.

5. Verwendung nach Anspruch 4, wobei eine Verbindung aus der Reihe
2-Amino-diphenylamin
4-Amino-diphenylamin
4-Amino-diphenylamin-2-carbonsäure
Diphenylamin-4-sulfonsäure
2-Amino-diphenylamin-4-sulfonsäure
4-Amino-diphenylamin-2-sulfonsäure
4,4'-Diamino-diphenylamin-2-sulfonsäure
4'-Amino-4-nitrodiphenylamin-2-sulfonsäure
1-Amino-2,4-di(phenylamino)benzol-5-sulfonsäure
und Diphenylamin-4,4'-disulfonsäure
oder ein Gemisch davon eingesetzt wird.

6. Verwendung nach Anspruch 5, wobei Diphenylamin-4-sulfonsäure oder ein Gemisch dieser Verbindung mit Diphenylamin-4,4'-disulfonsäure eingesetzt wird.

7. Saurer Sn(II)-haltiger Elektrolyt für das Färben von anodisch erzeugten Oxidschichten auf Aluminium oder Aluminiumlegierungen, dadurch gekennzeichnet, dass der Elektrolyt eine Verbindung aus der Reihe
4-Amino-diphenylamin-2-carbonsäure
Diphenylamin-4-sulfonsäure
2-Amino-diphenylamin-4-sulfonsäure
4-Amino-diphenylamin-2-sulfonsäure
4,4'-Diamino-diphenylamin-2-sulfonsäure
4'-Amino-4-nitrodiphenylamin-2-sulfonsäure
1-Amino-2,4-di(phenylamino)benzol-5-sulfonsäure
und Diphenylamin-4,4'-disulfonsäure
oder ein Gemisch davon enthält.

8. Saurer Sn(II)-haltiger Elektrolyt nach Anspruch 7, dadurch gekennzeichnet, dass der Elektrolyt einen Zusatz von Diphenylamin-4-sulfonsäure oder eines Gemisches dieser Verbindung mit Diphenylamin-4,4'-disulfonsäure enthält.

9. Saurer Sn(II)-haltiger Elektrolyt nach Anspruch 7 oder 8, dadurch gekennzeichnet, dass der Elektrolyt den Zusatz einzeln oder in Kombination in einer Menge von 20 mg bis 500 mg pro Liter Elektrolyt enthält.

## Patentansprüche (Patentansprüche für folgende(n) Vertragsstaat(en): AT, ES)

1. Verfahren zum Färben von anodisch erzeugten Oxidschichten auf Aluminium oder Aluminiumlegierungen, dadurch gekennzeichnet, dass man einen sauren Sn(II)-haltigen Elektrolyten einsetzt, welcher durch Zusatz einer in saurem Medium löslichen Verbindung der Formel I, worin R₁ bis R₁₀ unabhängig voneinander Wasserstoff, Halogen (höchstens einmal in jedem Ring), Nitro (höchstens einmal in jedem Ring), -COOM (höchstens zwei in jedem Ring), -SO₃M (höchstens zwei in jedem Ring), C₁₋₄Alkyl, -NH₂ (höchstens zwei in jedem Ring) oder Phenylamino (höchstens einmal in jedem Ring) bedeuten, R₁₁ für Wasserstoff, C₁₋₄Alkyl, Hydroxy-C₁₋₄alkyl, Phenyl oder eine Gruppe -(B-O)ₙ-R₁₂ (a) steht, wobei jedes B, unabhängig voneinander, für -C₂H₄-, -C₃H₆- oder -C₄H₈-, n für eine Zahl von 1 bis 20, und R₁₂ für Wasserstoff, -SO₃M oder -CH₂COOM stehen, und M Wasserstoff oder ein Kation bedeutet, oder einer Mischung solcher Verbindungen der Formel I stabilisiert ist.

2. Verfahren nach Anspruch 1, dadurch gekennzeichnet, dass der Elektrolyt einen Zusatz von Diphenylamin-4-sulfonsäure oder eines Gemisches dieser Verbindung mit Diphenylamin-4,4'-disulfonsäure enthält.

3. Verfahren nach Anspruch 1 oder 2, dadurch gekennzeichnet, dass der Elektrolyt den Zusatz einzeln oder in Kombination in einer Menge von 20 mg bis 500 mg pro Liter Elektrolyt enthält.

4. Mittel zur Durchführung des Verfahrens nach Anspruch 1, dadurch gekennzeichnet, dass es ein Sn(II)-Salz und als Zusatz eine Verbindung aus der Reihe
4-Amino-diphenylamin-2-carbonsäure
Diphenylamin-4-sulfonsäure
2-Amino-diphenylamin-4-sulfonsäure
4-Amino-diphenylamin-2-sulfonsäure
4,4'-Diamino-diphenylamin-2-sulfonsäure
4'-Amino-4-nitrodiphenylamin-2-sulfonsäure
1-Amino-2,4-di(phenylamino)benzol-5-sulfonsäure
und Diphenylamin-4,4'-disulfonsäure
oder ein Gemisch davon enthält.

5. Mittel nach Anspruch 4, dadurch gekennzeichnet, dass es Sn(II)-Sulfat und Diphenylamin-4-sulfonsäure oder ein Gemisch dieser Verbindung mit Diphenylamin-4,4'-disulfonsäure enthält.

## Claims (Claims for the following Contracting State(s): BE, CH, DE, FR, GB, GR, IT, LI, LU, NL, SE)

1. Process for dyeing anodically produced oxide layers on aluminium or aluminum alloys, characterized in that an acidic Sn(II)-containing electrolyte is used, which is stabilized by adding a compound of formula I, which is soluble in an acidic medium, and
wherein R₁ to R₁₀, independently of one another, signify hydrogen, halogen (at most one in each ring), nitro (at most one in each ring), -COOM (at most two in each ring), -SO₃M (at most two in each ring), C₁₋₄alkyl, -NH₂ (at most two in each ring) or phenylamino (at most one in each ring), R₁₁ is hydrogen, C₁₋₄alkyl, hydroxy-C₁₋₄alkyl, phenyl or a group -(B-O)ₙ-R₁₂ (a), whereby each B, independently of one another, is -C₂H₄-, -C₃H₆-, -C₄H₈-, n is a number from 1 to 20, and R₁₂ is hydrogen, -SO₃M or -CH₂COOM, and M signifies hydrogen or a cation,
or a mixture of such compounds of formula I.

2. Process according to claim 1, characterized in that the electrolyte contains an admixture of diphenylamine-4-sulphonic acid or a mixture of this compound with diphenylamine-4,4'-disulphonic acid.

3. Process according to claim 1 or 2, characterized in that the electrolyte contains the single or combined admixture in a quantity of 20 mg to 500 mg per litre of electrolyte.

4. Use of a compound of formula I according to claim 1, or of a mixture thereof, for dyeing anodically produced oxide layers on aluminium or aluminium alloys, in an acidic Sn(II)-containing electrolyte.

5. Use according to claim 4, whereby a compound from the series
2-amino-diphenylamine
4-amino-diphenylamine
4-amino-diphenylamine-2-carboxylic acid
diphenylamine-4-sulphonic acid
2-amino-diphenylamine-4-sulphonic acid
4-amino-diphenylamine-2-sulphonic acid
4,4'-diamino-diphenylamine-2-sulphonic acid
4'-amino-4-nitrodiphenylamine-2-sulphonic acid
1-amino-2,4-di(phenylamino)benzene-5-sulphonic acid
and diphenylamine-4,4'-disulphonic acid
or a mixture thereof, is employed.

6. Use according to claim 5, whereby diphenylamine-4-sulphonic acid is employed, or a mixture of this compound with diphenylamine-4,4'-disulphonic acid.

7. Acidic Sn(II)-containing electrolyte for dyeing anodically produced oxide layers on aluminium or aluminium alloys, characterized in that the electrolyte contains a compound from the series
4-amino-diphenylamine-2-carboxylic acid
diphenylamine-4-sulphonic acid
2-amino-diphenylamine-4-sulphonic acid
4-amino-diphenylamine-2-sulphonic acid
4,4'-diamino-diphenylamine-2-sulphonic acid
4'-amino-4-nitrodiphenylamine-2-sulphonic acid
1-amino-2,4-di(phenylamino)benzene-5-sulphonic acid
and diphenylamine-4,4'-disulphonic acid
or a mixture thereof.

8. Acidic Sn(II)-containing electrolyte according to claim 7, characterized in that the electrolyte contains an admixture of diphenylamine-4-sulphonic acid, or a mixture of this compound with diphenylamine-4,4'-disulphonic acid.

9. Acidic Sn(II)-containing electrolyte according to claim 7 or 8, characterized in that the electrolyte contains the single or combined admixture in a quantity of 20 mg to 500 mg per litre of electrolyte.

## Claims (Claims for the following Contracting State(s): AT, ES)

1. Process for dyeing anodically produced oxide layers on aluminium or aluminium alloys, characterized in that an acidic Sn(II)-containing electrolyte is used, which is stabilized by adding a compound of formula I, which is soluble in an acidic medium, and
wherein R₁ to R₁₀, independently of one another, signify hydrogen, halogen (at most one in each ring), nitro (at most one in each ring), -COOM (at most two in each ring), -SO₃M (at most two in each ring), C₁₋₄alkyl, -NH₂ (at most two in each ring) or phenylamino (at most one in each ring), R₁₁ is hydrogen, C₁₋₄alkyl, hydroxy-C₁₋₄alkyl, phenyl or a group -(B-O)ₙ-R₁₂ (a), whereby each B, independently of one another, is -C₂H₄-, -C₃H₆-, -C₄H₈-, n is a number from 1 to 20, and R₁₂ is hydrogen, -SO₃M or -CH₂COOM, and M signifies hydrogen or a cation,
or a mixture of such compounds of formula I.

2. Process according to claim 1, characterized in that the electrolyte contains an admixture of diphenylamine-4-sulphonic acid or a mixture of this compound with diphenylamine-4,4'-disulphonic acid.

3. Process according to claim 1 or 2, characterized in that the electrolyte contains the single or combined admixture in a quantity of 20 mg to 500 mg per litre of electrolyte.

4. Agent for carrying out the process according to claim 1, characterized in that it contains a Sn(II) salt and as the admixture a compound from the series
4-amino-diphenylamine-2-carboxylic acid
diphenylamine-4-sulphonic acid
2-amino-diphenylamine-4-sulphonic acid
4-amino-diphenylamine-2-sulphonic acid
4,4'-diamino-diphenylamine-2-sulphonic acid
4'-amino-4-nitrodiphenylamine-2-sulphonic acid
1-amino-2,4-di(phenylamino)benzene-5-sulphonic acid
and diphenylamine-4,4'-disulphonic acid
or a mixture thereof.

5. Agent according to claim 4, characterized in that it contains Sn(II)-sulphate and diphenylamine-4-sulphonic acid, or a mixture of this compound with diphenylamine-4,4'-disulphonic acid.

## Revendications (Revendications pour l'(les) Etat(s) contractant(s) suivant(s): BE, CH, DE, FR, GB, GR, IT, LI, LU, NL, SE)

1. Procédé de teinture des couches d'oxyde produites par anodisation de l'aluminium ou des alliages d'aluminium, caractérisé en ce qu'on utilise un électrolyte acide contenant Sn(II), lequel est stabilisé par addition d'un composé soluble en milieu acide répondant à la formule I dans laquelle R₁ à R₁₀ signifient, indépendamment les uns des autres, l'hydrogène, un halogène (au maximum un dans chaque cycle) ou un groupe nitro (au maximum un dans chaque cycle), -COOM (au maximum 2 dans chaque cycle), -SO₃M (au maximum 2 dans chaque cycle), alkyle en C₁-C₄, -NH₂ (au maximum 2 dans chaque cycle) ou phénylamino (au maximum un dans chaque cycle); R₁₁ signifie l'hydrogène, un groupe alkyle en C₁-C₄, hydroxy-alkyle en C₁-C₄ ou phényle ou un groupe -(B-O)ₙ-R₁₂ (a); chaque B, indépendamment l'un de l'autre ou les uns des autres, signifie un groupe -C₂H₄-, -C₃H₆- ou -C₄H₈-; n signifie un nombre de 1 à 20 et R₁₂ signifie l'hydrogène ou un groupe -SO₃M ou -CH₂COOM, et M signifie l'hydrogène ou un cation,
ou un mélange de tels composés de formule I.

2. Un procédé selon la revendication 1, caractérisé en ce que l'électrolyte contient, comme composé supplémentaire, l'acide diphénylamine-4-sulfonique ou un mélange de ce composé avec de l'acide diphénylamine-4,4'-disulfonique.

3. Un procédé selon la revendication 1 ou 2, caractérisé en ce que l'électrolyte contient le composé supplémentaire seul ou en association, en une quantité de 20 mg à 500 mg par litre d'électrolyte.

4. L'utilisation d'un composé de formule I selon la revendication 1 ou d'un mélange de ces composés, pour la teinture des couches d'oxyde produites par anodisation de l'aluminium ou des alliages d'aluminium dans un électrolyte acide contenant Sn(II).

5. L'utilisation selon la revendication 4, caractérisée en ce qu'on utilise un composé choisi parmi:
la 2-amino-diphénylamine,
la 4-amino-diphénylamine,
l'acide 4-amino-diphénylamine-2-carboxylique,
l'acide diphénylamine-4-sulfonique
l'acide 2-amino-diphénylamine-4-sulfonique,
l'acide 4-amino-diphénylamine-2-sulfonique,
l' acide 4,4'-diamino-diphénylamine-2-sulfonique,
l'acide 4'-amino-4-nitrodiphénylamine-2-sulfonique,
l'acide 1-amino-2,4-di(phénylamino)benzène-5-sulfonique et
l'acide diphénylamine-4,4'-disulfonique,
ou un mélange de ces composés.

6. L'utilisation selon la revendication 5, caractérisée en ce qu'on utilise l'acide diphénylamine-4-sulfonique ou un mélange de ce composé avec de l'acide diphénylamine-4,4'-disulfonique.

7. Un électrolyte acide contenant Sn(II) pour la teinture des couches d'oxyde produites par anodisation de l'aluminium ou des alliages d' aluminium, caractérisé en ce que l'électrolyte contient un composé choisi parmi
l'acide 4-amino-diphénylamine-2-carboxylique,
l'acide diphénylamine-4-sulfonique,
l'acide 2-amino-diphénylamine-4-sulfonique,
l' acide 4-amino-diphénylamine-2-sulfonique,
l'acide 4,4'-diamino-diphénylamine-2-sulfonique
l'acide 4'-amino-4-nitrodiphénylamine-2-sulfonique,
l'acide 1-amino-2,4-di(phénylamino)benzène-5-sulfonique et
l'acide diphénylamine-4,4'-disulfonique,
ou un mélange de ces composés.

8. Un électrolyte acide contenant Sn(II) selon la revendication 7, caractérisé en ce que l'électrolyte contient, comme composé supplémentaire, l'acide diphénylamine-4-sulfonique ou un mélange de ce composé avec l'acide diphénylamine-4,4'-disulfonique.

9. Un électrolyte acide contenant Sn(II) selon la revendication 7 ou 8, caractérisé en ce que l'électrolyte contient un composé supplémentaire seul ou en association, en une quantité de 20 mg à 500 mg par litre d'électrolyte.

## Revendications (Revendications pour l'(les) Etat(s) contractant(s) suivant(s): AT, ES)

1. Procédé de teinture des couches d'oxyde produites par anodisation de l'aluminium ou des alliages d'aluminium, caractérisé en ce qu'on utilise un électrolyte acide contenant Sn(II), lequel est stabilisé par addition d'un composé soluble en milieu acide répondant à la formule I dans laquelle R₁ à R₁₀ signifient, indépendamment les uns des autres, l'hydrogène, un halogène (au maximum un dans chaque cycle) ou un groupe nitro (au maximum un dans chaque cycle), -COOM (au maximum 2 dans chaque cycle), -SO₃M (au maximum 2 dans chaque cycle), alkyle en C₁-C₄, -NH₂ (au maximum 2 dans chaque cycle) ou phénylamino (au maximum un dans chaque cycle); R₁₁ signifie l'hydrogène ou un groupe alkyle en C₁-C₄, hydroxy-alkyle en C₁-C₄, phényle ou un groupe -(B-O)ₙ-R₁₂ (a); chaque B, indépendamment l'un de l'autre ou les uns des autres, signifie un groupe -C₂H₄-, -C₃H₆- ou -C₄H₈-; n signifie un nombre de 1 à 20 et R₁₂ signifie l'hydrogène ou un groupe -SO₃M ou -CH₂COOM, et M signifie l'hydrogène ou un cation,
ou un mélange de tels composés de formule I.

2. Un procédé selon la revendication 1, caractérisé en ce que l'électrolyte contient, comme composé supplémentaire, l'acide diphénylamine-4-sulfonique ou un mélange de ce composé avec l'acide diphénylamine-4,4'-disulfonique.

3. Un procédé selon la revendication 1 ou 2, caractérisé en ce que l'électrolyte contient le composé supplémentaire seul ou en association, en une quantité de 20 mg à 500 mg par litre d'électrolyte.

4. Un agent pour la mise en oeuvre du procédé selon la revendication 1, caractérisé en ce qu'il contient un sel de Sn(II) et, comme composé supplémentaire, un composé choisi parmi
l'acide 4-amino-diphénylamine-2-carboxylique,
l'acide diphénylamine-4-sulfonique,
l'acide 2-amino-diphénylamine-4-sulfonique,
l'acide 4-amino-diphénylamine-2-sulfonique,
l'acide 4,4'-diamino-diphénylamine-2-sulfonique,
l'acide 4'-amino-4-nitrodiphénylamine-2-sulfonique,
l'acide 1-amino-2,4-di(phénylamino)benzène-5-sulfonique et
l'acide diphénylamine-4,4'-disulfonique,
ou un mélange de ces composés.

5. Un agent selon la revendication 4, caractérisé en ce qu'il contient du sulfate de Sn(II) et de l'acide diphénylamine-4-sulfonique ou un mélange de ce composé avec l'acide diphénylamine-4,4'-disulfonique.
